# EUROPÄISCHE PATENTSCHRIFT

(11) **EP 1 434 902 B1**
(45) Veröffentlichungstag und Bekanntmachung des Hinweises auf die Patenterteilung: **09.05.2007**
(21) Anmeldenummer: 02772367.5
(22) Anmeldetag: 10.10.2002
(51) Int. Cl.: D03D 15/04

(54) **GEWEBE UND VERFAHREN ZU SEINER HERSTELLUNG**
WOVEN FABRIC AND A METHOD FOR THE PRODUCTION THEREOF
TISSU ET SON PROCEDE DE PRODUCTION

(30) Priorität: 12.10.2001 DE 10150207; 06.06.2002 DE 10225049
(43) Veröffentlichungstag der Anmeldung: 07.07.2004
(73) Patentinhaber: DEUTSCHE INSTITUTE FÜR TEXTIL- UND FASERFORSCHUNG STUTTGART, 73770 Denkendorf (DE)
(72) Erfinder: SCHINDLER, Stefan, 73734 Esslingen (DE); WEINSDÖRFER, Helmut, 72124 Pliezhausen (DE); WOLFRUM, Jürgen, 73061 Ebersbach (DE)
(74) Vertreter: Bergmeier, Werner
(86) Internationale Anmeldenummer: PCT/EP2002/011340
(87) Internationale Veröffentlichungsnummer: WO 2003/033795

(56) Entgegenhaltungen:
- EP-A- 0 777 002
- DE-A- 3 915 945
- PATENT ABSTRACTS OF JAPAN vol. 1999, no. 12, 29. Oktober 1999 (1999-10-29) & JP 11 181642 A (TOYOBO CO LTD), 6. Juli 1999 (1999-07-06)

## Beschreibung

Die Erfindung betrifft ein Gewebe, bei welchem mindestens eines der sich kreuzenden Fadensysteme ein Differentialschrumpfgarn C enthält, das aus mindestens einer Komponente A gebildet ist, die sich bei Wärmebehandlung irreversibel verlängert (Effektkomponente), und aus mindestens einer Komponente B gebildet ist, welche sich bei Wärmebehandlung verkürzt (Schrumpfkomponente).

Durch die **DE 3 915 945** ist ein solches Gewebe bekannt, das durch unterschiedliche Wärmeschrumpfeigenschaften des verwebten Garnes Bauschigkeit und warmes Gefühl und ähnliche Eigenschaften aufweist. Dies gilt vor allen Dingen dann, wenn zusammengesetzte Garne verwendet werden, wobei der eine Anteil sich bei Wärmebehandlung ausdehnt und der andere Anteil bei Wärmebehandlung schrumpft (Differentialschrumpfgarn). Der Griff ist bei einer derartigen Konstruktion besser als wenn Fäden verwendet werden, die nur aus schrumpffähigen Komponenten bestehen. Bei Letzterem wird durch das Schrumpfen des fertigen Garnes auch der Produktionswirkungsgrad negativ beeinflusst. Nachteilig kann sich allerdings auswirken, dass die Schlingen von den sich bei der Wärmebehandlung verlängernden und damit herausragenden Fäden bei der Weiterverarbeitung Schwierigkeiten bereiten, es zu Spaltungen der Fäden kommt oder auch die Schlingen sich in Verarbeitungselementen verhaken. Bei der genannten **DE 3 915 945** ist deshalb vorgesehen, dass die beiden das Differentialscbrumpfgam bildenden Multifilamentgarne durch Verwirbeln miteinander vereinigt sind und zwar mit 20 bis 100 Knoten/Meter. Es werden außerdem Filamentfäden A und B verwendet, die beim Schlichten nur einen leichten Unterschied im Schrumpfungsgrad aufweisen, wobei beide Komponenten eine Schrumpfung aufweisen, während der große Längenunterschied durch Längung der Komponente A und Schrumpfung der Komponente B erst bei der Wärmebehandlung des fertigen Gewebes mit heißer Luft (160 °C) entsteht, durch welche die Bauschigkeit erzeugt wird. Auf diese Weise können die Fäden während des Webprozesses leichter gehandhabt werden als konventionell zusammengesetzte Fäden, die alle unter Wärmeeinwirkung schrumpfen und zwar in unterschiedlichem Ausmaß. Die dadurch bereits entstehenden Schlingen reiben während des Bäumens oder Webens gegeneinander, können sich in den Webwerkzeugen verfangen, wodurch die Fachbildung und Verarbeitbarkeit beträchtlich beeinträchtigt werden.

Durch das bekannte Verfahren sind sowohl in der Herstellung, in der Auswahl der Fadenmaterialien, als auch in den Gewebeeigenschaften, z.B. im Griff, Grenzen gesetzt. Es können beispielsweise nur Fadenmaterialien verwendet werden, die während des Schlichtens etwa die gleiche Schrumpfung aufweisen, jedoch bei der Endbehandlung des Gewebes in der Lage sind, die Längung und die Schrumpfung so auszulösen, dass die gewünschte Bauschigkeit entsteht. Um eine gute Verarbeitbarkeit zu gewährleisten, ist eine Verwirbelung erforderlich, jedoch darf die Anzahl der Verwirbelungsknoten nicht über 100/Meter hinausgehen, da sonst eine unerwünschte Unebenheit im Tuch stark hervortritt und Filamente des Mehrfachfilamentfadens A zu unerwünschtem Brechen neigen.

Aufgabe der vorliegenden Erfindung ist es, diese Nachteile zu vermeiden und ein Gewebe zu schaffen, das sowohl in der Herstellung als auch in seinen Eigenschaften eine Verbesserung des bekannten bringt.

Diese Aufgabe wird gemäß den Merkmalen des Anspruchs 1 gelöst. Überraschenderweise hat sich gezeigt, dass die Anzahl der Verwirbelungsknoten, durch die die Komponenten A und B miteinander verbunden sind, und die Fadenzahl des kreuzenden Fadensystems aufeinander abgestimmt sein müssen. Dadurch sind erheblich höhere Verwirbelungsknoten/Meter im Garn C möglich, ohne dass das Aussehen des Gewebes Schaden leidet. Durch die vielen Knoten werden die durch den Differentialschrumpf entstehenden Schlingen besser eingebunden. Es entstehen weniger Filamentbrüche bei der Weiterverarbeitung des Gewebes, und auch die Zieherneigung im späteren Gebrauch ist wesentlich geringer.

Für die störungsfreie Verarbeitung des Garns im Webprozess ist weder ein Drehen des Garns noch ein Schlichten erforderlich, so dass das Gewebe deutlich wirtschaftlicher und umweltschonender in seiner Herstellung ist. Das Gewebe hat die vorteilhafte Eigenschaft, bei der Martindale-Scheuerprüfung hinsichtlich der Beurteilung der Farbunterschiede nach dem Graumaßstab geringere Farbunterschiede zum Original zu zeigen als Vergleichsmuster mit geringerer Verwirbelungsdichte. Das Gewebe zeigt weniger Flammen, ohne dass das Garn gedreht worden ist, denn durch die höhere Knotenzahl erscheint die Effektgarnkomponente A als ob der Faden gedreht worden wäre, d.h. die einzelnen Filamente sind durch die intensivere Verwirbelung verwirrter und liegen nicht parallel. Dies gibt eine entsprechend gute Abdeckung der Scbrumpfkomponente.

Die Anzahl der Verwirbelungsknoten in Abhängigkeit zu der Fadenzahl im kreuzenden Fadensystem soll im Bereich über yₘᵢₙ ≥ 98 + 0,7x liegen, wobei y die Knotenanzahl/Meter im Garn C und x die Fadenzahl/cm im kreuzenden Fadensystem ist, jeweils bezogen auf das fertige Gewebe. Damit werden vorzugsweise optimale Bedingungen bezüglich Griff und Aussehen des Gewebes erreicht. Das Gewebe zeichnet sich nicht nur durch Voluminösität aus, sondern auch durch samtartigen Griff mit einer gleichmäßig strukturierten Oberfläche.

Durch die Merkmale des Verfahrensanspruches 8 wird die Herstellung verbilligt durch Wegfall des teuren Schlichtprozesses und durch den Wegfall des Entschlichtungsprozesses, sowie durch das Verweben von ungedrehten bzw. ungezwirnten Garnen. Weitere Einzelheiten der Erfindung werden anhand der Figuren nachfolgend beschrieben.

Es zeigen:
- Fig. 1 und 2: stark vergrößerte Aufnahmen von Geweben gemäß dem Stand der Technik
(Beispiele 1 und 2);
- Fig. 3: eine stark vergrößerte Aufnahme eines Gewebes gemäß der Erfindung
(Beispiel 3);
- Fig. 4a und 4b: vergrößerte Aufnahmen von Geweben gemäß der Erfindung mit verschieden gefärbten Filamentgarnen in rapportierendem Wechsel mit Differentialschrumpfgarnen (Beispiele 4a und 4b);
- Fig. 5a und 5b: vergrößerte Aufnahmen von Geweben mit verschieden gefärbten Komponenten des Differentialschrumpfgarnes (Beispiele 5a und 5b);
- Fig. 6: eine stark vergrößerte Aufnahme eines Gewebes gemäß der Erfindung, jedoch mit einer leichten Drehung des Differentialschrumpfgarnes (Beispiel 6);
- Fig. 7: eine schematische Darstellung des Differentialschrumpfgarnes nach Auslösung des Differentialschrumpfeffekts;
- Fig. 8: ein Diagramm der Abhängigkeit der Knotenzahl von der Fadendichte gemäß der Erfindung.

Figur 1 zeigt in einer starken Vergrößerung ein fertiges Gewebe gemäß dem Stand der Technik mit einem Differentialschrumpfgarn C in der Kette und einem normalen Filamentgarn S (z. B. PET 76 dtex f 24 glatt 1000 T/m) im Schuss mit einer Dichte von 36 Fäden / cm im fertigen Gewebe, so dass sich eine Querfadenzahl x = 36 / cm ergibt Die beiden Garne C und S sind in Leinwandbindung miteinander verwebt. Das DiSerentiaIschrumpfgam C ist mit einer relativ geringen Anzahl von 120 Verwirbelungsknoten pro Meter im fertigen Gewebe verwirbelt Das Differentialschrumpfgarn C weist die Komponenten A und B auf, wobei die Komponenten A und B zu einem großen Teil aufgespaltet, d.h. getrennt nebeneinander im fertigen Gewebe liegen, was zur Folge hat, dass das Schrumpfgarn B glatt neben der Effektkomponente A liegt und von dieser nicht überdeckt wird. Ferner liegt die Schrumpfkomponente B sehr eng und straff an den Schussfäden S an. Fast alle Schlingen der Effektkomponente A werden aus parallel liegenden Filamenten gebildet. Trotz einer Längendifferenz von 54 % bei 18 % Längung der Effektkomponente A und 36 % Schrumpfung der Schrumpfkomponente B ist der Bauschcharakter dadurch gering. Die glatt im Grund liegenden Filamente der Schrumpfkomponente B werden kaum verdeckt. Die Ware sieht mager aus. Hinzu kommt, dass bei dem Faden C₂ eine etwas bessere Überdeckung gegeben ist als beim Faden C₁. Derartige Unterschiede äußern sich im fertigen Gewebe als Streifen oder auch unregelmäßig als Flammen. Dies ist unerwünscht.

Die Anzahl der Verwirbelungsknoten pro Meter (y = 120) liegt bei diesem Gewebe unterhalb der durch die Formel yₘᵢₙ = 98 + 0,7x gegebenen Bereichsgrenze. Um einen Wert y > 98 + 0,7x zu erreichen, müsste entweder die Anzahl der Verwirbelungsknoten auf über 123/m angehoben oder die Anzahl der Schußfäden S von 36. auf unter 31,4 gesenkt werden. Letzteres ergibt aber ein qualitativ schlechteres Gewebe, so dass nur die Anhebung der Anzahl der Verwirbelungsknoten in Frage kommt.

Die Figur 2 zeigt in einer starken Vergrößerung ein fertiges Gewebe gemäß dem Stand der Technik mit den gleichen Parametern wie Beispiel 1 in Fig. 1, mit dem Unterschied, dass die Anzahl der Verwirbelungsknoten im Differentialschrumpfgarn C noch geringer, nämlich 108 / m im fertigen Gewebe ist. Auch hier zeigen sich Schrumpfkomponenten B freiliegend und unverdeckt von der Effektkomponente A, wobei die Überdeckung zusätzlich auch unterschiedlich ist. Während bei C₂ die Überdeckung besser ist, liegt die Schrumpfkomponente B bei C₁ völlig frei und parallel zur Effektkomponente A. Das Gewebe ist aus den für Beispiel 1 gültigen Gründen nicht brauchbar.

Die Anzahl der Verwirbelungsknoten pro Meter (y = 108) liegt unterhalb des durch die Formel yₘᵢₙ= 98 + 0,7x vorgeschriebenen Bereichs. Um einen y-Wert oberhalb yₘᵢₙ = 98 + 0,7x zu erreichen, müsste entweder die Anzahl der Verwirbelungsknoten im fertigen Gewebe auf über 123 / m angehoben oder die Anzahl der Querfäden S von 36 auf unter 14,3 gesenkt werden. Letzteres ergibt ebenfalls kein brauchbares Gewebe, so dass nur die Anhebung der Anzahl der Verwirbelungsknoten in Frage kommt.

In Figur 3 ist das Garn C mit seinen Komponenten A und B intensiv und gleichmäßig mit 175 Knoten/Meter im fertigen Gewebe verwirbelt. Die Zahl der Querfäden (Schußfäden S) beträgt 36 / cm. Die um 18 % gelängten Effektkomponenten A dekken die Schrumpfkomponente B mit 36 % Schrumpf im fertigen Gewebe zu einem sehr hohen Teil ab. Sichtbar sind fast ausschließlich die Effektkomponenten A, die aus dem Gewebegrund heraustreten. Durch die große Knotendichte wird außerdem erreicht, dass die Filamentschlingen ein gutes Stehvermögen durch die enge Abbindung haben. Es entsteht eine gleichmäßige und feine Struktur insgesamt, obgleich sich von den Schrumpf- bzw. Längungseigenschaften das Differentialschrumpfgarn C nicht von dem Differentialschrumpfgarn C der Beispiele 1 und 2 unterscheidet. Auch die Schussfäden S werden etwas besser verdeckt, so dass das Gewebe fein strukturiert und voluminös erscheint.

Durch zusätzliches Drehen des Differentialschrumpfgarns C nach dem Verwirbeln könnte das Warenbild gemäß Figur 1 oder Figur 2 zwar noch etwas verbessert werden, so dass es dem Warenbild der Figur 3 nahe kommt, d.h. die Schrumpfkomponente B besser abgedeckt wird. Jedoch ist hierfür der zusätzliche und sehr teure Arbeitsgang des Drehens erforderlich, der eingespart werden kann, wenn bei der Verwirbelung der Komponenten A und B darauf geachtet wird, dass die Verwirbelung eine Knotenzahl von mehr als yₘᵢₙ = 98 + 0,7x Knoten/Meter erreicht. Dennoch kann damit nicht verhindert werden, dass die Schrumpfkomponenten B teilweise frei liegen.

Die Figuren 4a und 4b (Beispiele 4a, 4b) zeigen Gewebe mit hoher Verwirbelungsknotenzahl, so dass die Bedingung y > 98 + 0,7x wie bei Beispiel 3 erfüllt ist. Zur Musterung wurden in der Kette gefärbte Differentialschrumpfgarne FC eingesetzt und zwar in einem gleichmäßigen Wechsel mit ungefärbtem Differentialschrumpf gam C. In den Beispielen 4a und 4b folgen nach 6 ungefärbten Differentialschrumpfgarnen C jeweils zwei schwarze Schrumpfgarne FC₄, die zusätzlich mit Z-Drehung versehen sind, während die Schrumpfgarne teilweise S-Drehung (C₃) und Z-Drehung (C₄) aufweisen. Dadurch wird ein zusätzlicher Mustereffekt erreicht. Das Gewebe in Figur 4a ist in Leinwandbindung, jenes in Figur 4b in einer Kreppbindung mit den Schussfäden S gewebt. Bei beiden Beispielen in Figur 4a bzw. Figur 4b wird für die Differentialschrumpfgarne C₃, C₄ die Bedingung y > 98 + 0,7x erfüllt.

Die Schrumpfung von Beispiel 4a betrug 29 %, die von Beispiel 4b 15 %. Die Anzahl der Verwirbelungsknoten beträgt im Beispiel 4a y = 168 und im Beispiel 4b y = 150 und die Anzahl der Querfäden beträgt im Beispiel 4a x = 41 und im Beispiel 4b y=37.
Es gilt für Beispiel 4a: $168 \geq 98 + 0 , 7 \times 41$ $168 \geq 127$
Es gilt für Beispiel 4b: $150 \geq 98 + 0 , 7 \times 37$ $150 \geq 124$

Durch die hohe Verwirbeltmgslmotendichte der Differentialschrumpfgame C in den Beispielen 4a und 4b wird erreicht, dass die Filamentschlingen ein gutes Stehvermögen infolge der engen Abbindung haben. Die Schnimpfkomponente B in Beispiel 4a ist im Fertiggewebe um 29 % geschrumpft und wird vollkommen von der Effektkomponente A überdeckt, die sich um 15 % gelängt hat. Es entsteht eine gleichmäßige und feine Struktur der Gewebeoberfläche, die mustergemäß durch ungefärbte und gefärbte Garne unterbrochen ist. Das Gewebe erscheint insgesamt fein strukturiert und voluminös. Bei dem Beispiel 4b wurde die Längendifferenz des Differentialschrumpfgarns im Fertiggewebe in Höhe von 30 % durch etwa gleich große Längung der Komponente A und Schrumpfung der Komponente B erzielt, jeweils also 15 %. Eine Längendifferenz der Schrumpfkomponente B und der Effektkomponente A des Differentialschrumpfgarns C von wenigstens 25 % im fertigen Gewebe ist notwendig, um den gewünschten Griffeffekt, sowie Weichheit, Funktionalität und Naturfasercharakter herzustellen. Prinzipiell lässt sich diese Längendifferenz aus unzähligen Kombinationen von unterschiedlich schrumpfenden bzw. sich verlängernden Garnen herstellen.

Garne mit Längungsvermögen haben sehr niedrige Zugfestigkeiten und verlieren bei einer Verstreckung die selbstlängende Eigenschaft. Das muss besonders bei der Auswahl der Garnkomponenten für ein Differential-Schrumpf-Garn beachtet werden. Ein Kombinationsgarn, das nur aus Komponenten mit Längungsvermögen besteht, wird daher nicht zur Gewebeherstellung empfohlen. Um eine für die Weiterverarbeitungsprozesse ausreichende Garnfestigkeit zu erreichen, sollte wenigstens eine der Garnkomponenten des Differentialschrumpfgarns C ein zugfestes Garn mit Schrumpfungsvermögen sein.

Der Schrumpf eines normal üblichen Standardpolyestergarns liegt im Bereich von 3 bis 10%. Ein solches Garn wird nicht als Schrumpfgarn bezeichnet, obwohl es einen gewissen Schrumpf aufweist. Ein Polyestergarn mit niedrigerem Schrumpf bezeichnet man als schrumpfarmes Garn. Ein Polyestergarn mit einem Schrumpf von mehr als etwa 10 % kann als Schrumpfgarn, ein Polyestergarn mit einem Schrumpf von mehr als etwa 20 % kann als Hochschrumpfgarn bezeichnet werden. Bei Polyestergarnen lassen sich aber Schrumpfwerte von 60 % oder sogar mehr erreichen.

Je höher der Schrumpf der Schrumpfkomponente B bei der Ausrüstung des Gewebes ist, desto größer ist die Dimensionsänderung des Gewebes. Zu große Dimensionsänderungen führen zu Problemen bei der Verarbeitung in der Ausrüstung, weil die Maschinen für sehr hohe Längs- oder Breitenschrumpfwerte nicht ausgelegt sind. Au-Berdem sind zu große Dimensionsveränderungen nur ungenau vorher berechenbar. Weiter würde ein Schrumpf von 50 % die Garnfeinheit stark vergröbern sowie beim Einsatz als Schussfaden unübliche Webbreiten bzw. unüblich breite Webmaschinen erfordern. Zudem müsste das Weben wegen der extremen Verdichtung des Gewebes in der nachfolgenden Ausrüstung bei sehr geringen Fadendichten erfolgen, was webtechnisch nicht einfach ist, weil sehr licht eingestellte Gewebe zu Fadenverschiebungen neigen.

Wegen dieser vielen Nachteile sollte ein ausgeprägter Schlingeneffekt, nämlich eine große Längendifferenz der beiden Komponenten des Diffentialschrumpfgarns nach Möglichkeit mittels einer möglichst großen Längung der Komponente A erzielt werden. Die Längung der Komponente A führt nämlich zu keiner Dimensionsänderung im Gewebe. Bei Polyestergarnen lassen sich Längungswerte von bis zu 30 % erreichen. Der Rest des Schlingeneffekts muß mittels einer nicht zu hohen, aber ausreichenden Schrumpfung der Schnunpflcomponente B erzielt werden, wie dies in den Beispielen 4a und 4b ausgeführt wurde. Allerdings hat dies seine Grenzen, da ein schrumpfarmes Garn mit einem Schrumpf nahe 0 % äußerst schlecht anfärbbar ist. Es hat sich gezeigt, dass die besten Effekte hinsichtlich der Schlingenbildung, des Griffeffekts und der o.g. Nachteile bei einer Schrumpfung der Schrumpfkomponente von 10 bis 30 % liegen.

Beim Beispiel 4a erreicht man durch Längung der Effektkomponente A von 15 % und einer Schrumpfung der Schrumpfkomponente B von 29 % ein baumwoll- oder viskoseartig weiches GriSgefühl.
Beim Beispiel 4b wird mit einer Längung der Effektkomponente A von 15 % und einer Schrumpfung der Schrumpfkomponente B von 15 % ein kreppartiges viskose-ähnliches Griffgefühl erzielt, das noch durch elastisches Schussgarn unterstützt wird.

In den Figuren 5a und 5b (Beispiel 5a bzw. 5b) erfolgt die Musterung durch die Gewebebindung, unterschiedlich gefärbte Garnkomponenten und unterschiedliche Drehung der Differentialschrumpfgarne. Als Schussgarn S kommt jeweils ein ungefärbtes Filamentgarn zum Einsatz. In Figur 5a haben die Differentialschrumpfgarne C₃ und C₄ als Schrumpfkomponente FB ein schwarz gefärbtes Filamentgarn, während die sich verlängernden Effektkomponenten A aus ungefärbten Filamenten bestehen. Im fertigen Gewebe erfüllen diese Differentialschrumpfgarne FBC₃, und FBC₄ die Bedingung y ≥ 98 + 0,7x, wobei die Anzahl der Verwirbelungsknoten im fertigen Gewebe y = 139 beträgt und die Anzahl Querfäden / cm x = 32,6 ist. In Figur 5b besitzen die Differentialschrumpfgarne C₃, und C₄ als Schrumpflcomponente B ein ungefärbtes Filamentgarn, während die sich verlängernde Effektkomponente FA aus schwarz gefärbten Filamenten besteht. Im fertigen Gewebe erfüllen diese Differentialschrumpfgarne FAC₃, und FAC₄ Bedingung y ≥ 98 + 0,7x, wobei die Anzahl der Verwirbelungsknoten im fertigen Gewebe y = 170 beträgt und die Anzahl Quertäden / cm x = 32,6 ist.

Man erhält ein Gewebe mit den Eigenschaften des Gewebes in Beispiel 3 oder 4, welches zusätzlich Farbeffekte wie Grauschattierungen und StruktureSektc aufweist. Durch die sehr hohe Knotenzahl von y = 139 bzw. y = 170 sind diese Gewebe besonders gut in ihrer Erscheinung und im Griff. Zusätzliche Mustereffekte sind durch den Wechsel zwischen Z-Drehung (C₄, FAC₄, FBC₄) und S-Drehung (C₃, FAC₃, FBC₃) erkennbar.

In Figur 6 (Beispiel 6) ist ein grobes Differentialschrumpfgarn C₅ der Feinheit 555 dtex mit seinen Komponenten A und B intensiv und gleichmäßig mit 127 Knoten/Meter im fertigen Gewebe verwirbelt. Die Querfadenzahl x beträgt 17/cm im fertigen Gewebe. Die gelängten Effektkomponenten A decken die Schrumpfkomponente B sehr gut ab. Sichtbar sind fast ausschließlich die Effektkomponenten A, die aus dem Gewebegrund heraustreten. Durch die große Knotendichte wird außerdem erreicht, dass die Filamentschlingen ein gutes Stehvermögen durch die enge Abbindung haben. Auch die Schussfäden werden verdeckt, so dass das Gewebe fein strukturiert, voluminös erscheint. Es entsteht eine gleichmäßige und feine Struktur insgesamt. Bei diesem Beispiel wurde durch geringfügiges zusätzliches Drehen des Differentialschrumpfgames C₅ mit nur 300 T/m erreicht, dass die Gewebeoberfläche noch gleichmäßiger und die Schrumpffcomponente B noch besser abgedeckt sind. Bei einer geringeren Knotenzahl y < 98 + 0,7x wäre selbst mit einer zusätzlichen Drehung des Differentialschrumpfgarnes von mindestens 500 T/m ein Gewebe dieser Art nicht zu erreichen. Ein derartiges Gewebe kann als Sitzbezugsstoff in Automobilen eingesetzt werden.

Die Längung der Effektkomponente A mit 18 % im fertigen Gewebe hat etwa die Größe der Schrumpfung der Schrumpfkomponente B, so dass hier ebenfalls die Vorteile eines geringen Produktionsverlustes durch den Schrumpf und bessere Formtreue des Gewebes erzielt werden.

In Figur 7 wird schematisch der Aufbau des Differentialschrumpfgarnes C gezeigt. Bei der Wärmebehandlung des Garns C im fertigen Gewebe wird der Differential-schrumpf ausgelöst, d.h. die Komponente A verlängert sich, während die Komponente B schrumpft und deshalb gestreckt im Differentialschrumpfgarn C liegt. Die beiden Komponenten A und B sind durch die Verwirbelungsknoten K miteinander verbunden. Liegt die Anzahl der Verwirbelungsknoten K in dem Bereich über yₘᵢₙ, so ergeben sich gut eingebundene Schlingen mit großem Stehvermögen und Gleichmäßigkeit Durch Einsatz dieses Garns bilden die Filamente der Garnkomponente A beim Auslösen der Längenänderung während der Wärmebehandlung des Gewebes Mikroschlingen, die eine Textur im Gewebe erzeugen und so den Griff und die funktionellen Eigenschaften verbessern. Die Oberflächenstruktur ist voluminös. Die Ware hat einen trockenen, weichen und zarten Griff. Je nach Filament- und Garnfeinheit stellt sich ein Pfirsichhauteffekt ("peach skin"), Samtcharakter, Seidencharakter, Leinen-, Woll- oder Baumwollcharakter ein. Der Ware kann durch leichtes Drehen des Differentialschrumpfgarnes C und Alkalisieren ein viskose-kreppähnlicher Charakter verliehen werden. Außerdem werden die Kriterien für Bekleidungsgewebe hinsichtlich Bügelschrumpf, Waschschrumpf, Reißfestigkeit, Dehnung, Schiebefestigkeit und Scheuerbeständigkeit besonders gut erfüllt.

Figur 8 ist eine graphische Darstellung der Beziehung zwischen der Anzahl der Verwirbelungsknoten/Meter im Fertiggewebe und der Querfadendichte/cm im fertigen Gewebe. Y bezeichnet die Anzahl der Verwirbelungsknoten, während x die Querfadendichte angibt. Die Gerade yₘᵢₙ = 98 + 0,7x bildet die Grenze zwischen dem Bereich, in welchem gemäß der Erfindung durch intensive Verwirbelung, allerdings bezogen jeweils auf die Fadendichte, ein Gewebe höchster Qualität und guter Griffeigenschaften mit gleichmäßiger und voluminöser Oberflächenstruktur entsteht.

Die Ermittlung der Werte x und y am fertigen Gewebe erfolgt in der Weise, dass zunächst die Fadendichte (Fadenanzahl/cm x) in Kett- und Schussrichtung nach bekannten Verfahren bestimmt werden, z.B. durch Auszählen mit einem Fadenzähler oder mit vergrößernden fotografischen Aufnahmen. Für die Ermittlung der Verwirbelungsknoten/m wird das Differentialschrumpfgarn C aus dem fertigen Gewebe herausgenommen. Sofern das Differentialschrumpfgarn C eine Drehung aufweist, wird diese Drehung auf 0 zurückgedreht. Das kann z.B. mit einem Drehungsprüfgerät erfolgen. An dem dann ungedrehten Differentialschrumpfgarn C werden die Verwirbelungsknoten pro Meter dadurch bestimmt, dass entweder manuell mit einer Nadel die Verwirbelungspunkte identifiziert und deren Abstände ausgemessen werden, oder mit einem Prüfgerät wie z.B. dem "Reutlinger Interlace Counter RIC" das Differentialschrumpfgarn abgetastet wird und die Anzahl y der Verwirbelungsknoten/m bestimmt werden. Die so ermittelten Zahlenwerte für x und y werden dann in die Beziehung y ≥ 98 + 0,7x eingesetzt, um den Bereich für ein vorliegendes Gewebe zu bestimmen.

Der besondere Vorteil dieser intensiven Verwirbelung und damit Verbindung der beiden Komponenten A und B des Differentialschrumpfgarnes C liegt darin, dass Qualitäten und Aussehen geschaffen werden, die nicht einmal mit einem zusätzlichen Zwirnprozess erreicht werden könnten, weil durch die Drehung der Faden auch verdichtet wird. Außerdem entfällt das Schlichten, ohne das sich die Fäden gemäß der üblichen Herstellung nicht oder nur mit großen Schwierigkeiten verarbeiten lassen, sowie das Auswaschen der Schlichte. Da das Differentialschrumpfgarn C nur in der Ausrüstung thermisch behandelt wird, können die Komponenten A und B genau auf die am fertigen Gewebe durchzuführenden Wärmebehandlungsprozesse für das Differentialschrumpfen abgestimmt sein. Es braucht keine Rücksicht genommen zu werden auf die beim Schlichten notwendigen Temperaturen. Dies vereinfacht den Prozess erheblich und schließt Fehlermöglichkeiten aus. Auch auf diese Tatsache ist die erzielte gleichmäßigere Gewebestruktur zurückzuführen. Achtet man zusätzlich darauf, dass die durch eine große Längendifferenz zwischen der Längung der Effektkomponente A oder FA und der Verkürzung der Schrumpflcomponente B oder FB erzeugte Bauschigkeit möglichst durch eine große Längung der Effektkomponente und eine nur geringe Verkürzung der Schrumpfkomponente erzielt wird, so wird dadurch nicht nur eine wesentliche Verbesserung der Produktivität, sondern auch der Formtreue erreicht.

In Figur 8 sind die oben beschriebenen Beispiele eingetragen. Aus den Gewebebildem der Figuren 1 bis 6 läßt sich recht anschaulich erkennen, welche Gewebestrukturen oberhalb und unterhalb der Grenzlinie yₘᵢₙ = 98 + 0,7x liegen.

Die entsprechend der Erfindung erhaltenen Stoffe lassen sich in der Bekleidungsindustrie, für Heimtextilien, insbesondere für Polsterbezugsstoffe einsetzen sowie auch für semitechnische Textilien, z. B. im Medizinbereich, sowie in dem besonders hohe Anforderungen an Scheuerbeständigkeit und Lichtechtheit stellenden Bereich der technischen Textilien, z.B. als Automobilbezugsstoffe. Die hohe Kristallinität der Differentialschrumpfgarne im Fertiggewebe führt zu einer außerordentlich hohen Lichtbeständigkeit. Eine Verringerung der Verschmutzungsneigung der Gewebe kann durch Verwenden von Fein- bzw. Feinstfilamenten (Einzelfilamentfeinheit < 1 dtex) für die Effektkomponente A erreicht werden.

Bei den beschriebenen Beispielen ist jeweils das Differentialschrumpfgarn C als Kettgarn verwendet worden. Natürlich kann das Diffenentialschrumpfgarn C auch als Schussfaden S oder als Schuss- und Kettfaden verwebt sein. Werden andere Fäden zwischen die Fäden mit Differentialschrumpf gelegt, so können durch entsprechende Wechsel zwischen Differentialschrumpfgarn und anderen Garnen bestimmte Effekte im Gewebe erzielt werden. Hier können Garne beispielsweise ohne Differentialschrumpf als auch Garne mit anderem Differentialschrumpf eingesetzt werden. Es kann auf diese Weise aber auch gemustert werden, indem diese Zwischenfäden mustergemäß angeordnet werden. Es lassen sich auf diese Weise Streifen-, Karo-, Krepp-, Waffeleffekte oder dergleichen erzielen, wie in den Beispielen 4a, 4b, 5a und 5b beschrieben und in den Figuren 4a, 4b, 5a und 5b dargestellt.

Um eine gute Bauschigkeit und Voluminösität zu erreichen, sollte ein Differentialschrtunpfgarn C verwendet werden, bei dem die Längendifferenz zwischen den beiden Komponenten A und B im fertigen Gewebe wenigstens 25 % beträgt. Bei den dadurch erzeugten Schlingen ist die intensive Verwirbelung von besonderer Bedeutung für einen einwandfrei ablaufenden Arbeitsprozess. Das Gewebe hat trotz großer Bauschigkeit eine gute Haltbarkeit und Beanspruchbarkeit bzgl. Scheuerung. Dies ist auf die intensive Einbindung der Effektkomponente A durch die hohe Verwirbelungsknotenzahl zurückzuführen.

Die Herstellung des Gewebes erfolgt in der Weise, dass für das Differentialschrumpfgarn Komponenten A und B ausgewählt werden und diese mit einer Knotenanzahl y ≥ 98 + 0,7x miteinander verwirbelt werden. Dadurch ist nach dem Verwirbeln für die vorgesehene Verarbeitung in der Weberei keinerlei Drehungs- oder Verzwimungsprozess mehr notwendig. Das schließt jedoch nicht aus, dass für Musterungszwecke oder zur Ausbildung des Griffes des Gewebes die Differentialschrumpfgarne C eine zusätzliche Drehung erhalten, wie oben beschrieben, die dann allein auf die gewünschte Gestaltung und Musterung abgestimmt werden kann. Das DiSerenüalschrumpigam kann sofort nach dem Verwirbeln für die Kettherstellung eingesetzt werden und zwar ungeschlichtet. Die so gebildete Kette wird dann mit dem Schussfaden S verwebt und das so erhaltene Gewebe in der Ausrüstung thermisch behandelt Bei dieser Wärmebehandlung wird der Differentialschrumpf ausgelöst, und es entsteht das oben bereits beschriebene Gewebe.

Es kann aber auch für den Schussfaden S ein Differentialschrumpfgarn C verwendet werden. Ein Drehen oder Zwirnen ist auch hier nicht erforderlich, jedoch kann bei sehr hochwertiger Ware, wo sich dieser Aufwand rechtfertigt, der Deckungseffekt, Warengriff und Warenfall durch Drehung noch optimiert werden. Dabei sind jedoch durch die vorherige intensive Verwirbelung weniger Drehungen als üblich erforderlich. Gegenüber sonst üblicher Garndrehungen von etwa 1000 bis 3000/m für Garne der Feinheit 600 dtex bis 40 dtex kann hier bereits mit etwa der Hälfte der Garndrehungen ein Effekt sowohl bezüglich der Verarbeitungsfähigkeit, als auch bezüglich des Gewebeausfalls erzielt werden, der den Effekt, wie er beim konventionellen Herstellungsvorgang mit Schlichten und einer Erteilung von hoher Garndrehung entsteht, noch übertrifft. Die Garndrehung mag zwar den Deckungseffekt verbessern, vermindert allerdings das Volumen des Garnes, da dieses durch die Drehung verdichtet wird. Dies ist beim Verwirbeln dagegen nicht der Fall. Sowohl Deckungseffekt als auch Volumen werden durch die hohe Verwirbelungskaotenzahl verbessert.

Der Differentialschrumpf wird am besten nach dem Weben durch Wärmebehandlung im Gewebe ausgelöst.

Die Wärmebehandlung des Gewebes ist vorzugsweise 2-stufig. In der ersten Stufe erfolgt eine Behandlung mit Wasser mit einer Temperatur üblicherweise etwa 90° C, in der zweiten Stufe wird das Gewebe einer wesentlich höheren Temperatur von üblicherweise 180° C ausgesetzt, die durch Heißluft erzeugt Wird. Diese zweistufige Wärmebehandlung hat den Vorteil, dass eine Thermofixierung erfolgt, dass also die Garne restlos ausgeschrumpft sind, so dass weitere Wärmebehandlungen, beispielsweise beim Färben, ohne negativen Einfluss auf das Gewebe sind.

Bei der Behandlung mit heißem Wasser wird einerseits der Schrumpf der Schrumpfkomponente B ausgelöst, andererseits entwickelt die Effektkomponente A dabei einen Teil der insgesamt möglichen Fadenlängung. Bei der Behandlung mit heißer Luft (120 °C - 220 °C) wird ein weiterer Teil der Fadenlängung der Effektkomponente A ausgelöst, gleichzeitig wird das Gewebe fixiert. Üblicherweise wird das Gewebe nach der Schrumpfauslösung und Heißfixierung mit Lauge behandelt, um einen teilweisen chemischen Abbau der PET-Filamente zur Gewichtsreduzierung, Verbesserung der Griffeigenschaften, des Glanzes und funktioneller Eigenschaften (Feuchtigkeitsaufnahme und Feuchtetransport) der Gewebe zu bewirken. Im Anschluss daran wird üblicherweise nachfixiert. Wegen des großen generierten Volumens und der ausgeprägten feinen Schlingenstruktur des Gewebes gemäß dem Herstellungsverfahren nach der Erfindung kann auf diese alkalische Behandlung auch verzichtet werden.

Wildlederartige Gewebeoberflächen werden durch einen zusätzlichen Rau- oder Schmirgelvorgang erreicht, mit dem die Oberfläche des Gewebes aufgeraut wird.

Die selbstlängenden Garne bzw. Gewebe können beispielsweise aus Standard-PET-Filament, aus antimonfreiem oder antimonarmem PET-Filament (bei der alkalischen Reduktion gelangt dann kein Antimon in das Abwasser, was besonders vorteilhaft für den Umweltschutz ist), Flammen hemmenden Filamenten z.B. bei Heimtextilien und im Auto, oder auch kationisch färbbarem Polyester zwecks einfacherer Färbung hergestellt werden.

## Patentansprüche

1. Gewebe, bei welchem mindestens eines der sich kreuzenden Fadensysteme ein Differentialschrumpfgarn C enthält, das aus mindestens einer Effektkomponente A gebildet ist, die sich bei Wärmebehandlung irreversibel verlängert, und aus mindestens einer Schrumpfkomponente B gebildet ist, welche sich bei Wärmebehandlung verkürzt, **dadurch gekennzeichnet, dass** die Komponenten A und B durch Verwirbelungsknoten miteinander verbunden sind, und im fertigen Gewebe die Anzahl (y) der Verwirbelungsknoten pro Meter im Garn C auf die Fadenzahl (x) des kreuzenden Fadensystems abgestimmt ist,
wobei die Anzahl (y) der Verwirbelungsknoten pro Meter im Garn C in Abhängigkeit zu der Fadenzahl (x) im kreuzenden Fadensystem im Bereich von $y \geq 98 + 0 , 7 ⁢ x$
liegt, wobei y die Knotenanzahl pro Meter im Garn C und x die Fadenanzahl pro cm, jeweils bezogen auf das fertige Gewebe ist.

2. Gewebe nach Anspruch 1, **dadurch gekennzeichnet, dass** das Differentialschrumpfgarn C als Kettgarn verwebt ist.

3. Gewebe nach Anspruch 1, **dadurch gekennzeichnet, dass** das Differentialschrumpfgarn C als Kett- und als Schussgarn verwebt ist.

4. Gewebe nach einem oder mehreren der Ansprüche 1 bis 3, **dadurch gekennzeichnet, dass** zwischen dem Differential-Schrumpfgam (C₃, C₄) andere Zwischenfäden (FC₄, FBC₃, FBC₄, FAC₃, FAC₄) verwebt sind, oder Zwischenfäden, die einen anderen Differentialschrumpf aufweisen.

5. Gewebe nach Anspruch 4, **dadurch gekennzeichnet, dass** die Zwischenfäden (FC₄, FBC₃, FBC₄, FAC₃, FAC₄) mustergemäß angeordnet sind.

6. Gewebe nach einem oder mehreren der Ansprüche 1 bis 5, **dadurch gekennzeichnet, dass** die Längendifferenz zwischen den beiden Komponenten (A, FA) und (B, FB) im fertigen Gewebe wenigstens 25 % beträgt.

7. Gewebe nach Anspruch 6, **dadurch gekennzeichnet, daß** die Größe der Schrumpfung der Schrumpfkomponente (B) im fertigen Gewebe bei 10 % bis 30 % liegt.

8. Verfahren zur Herstellung eines Gewebes, bei welchem mindestens eines der sich kreuzenden Fadensysteme ein Differentialschrumpfgam (C) enthält, das aus mindestens einer Effektkomponente A, die sich bei Wärmebehandlung irreversibel verlängert, und aus mindestens einer Schrumpfkomponente B gebildet wird, welche sich bei Wärmebehandlung verkürzt, **dadurch gekennzeichnet, dass** die Komponenten (A, FA, B, FB) durch Luftblasverwirbelung zu einem Differentialschrumpfgarn (C, C₁, C₂, C₃, C₄, C₅, FAC, FBC) so miteinander verbunden werden, dass sie im fertigen Gewebe eine Anzahl yₘᵢₙ > 98 + 0,7x Verwirbelungsknoten besitzen, und nach dem Verwirbeln als Webkette ungeschlichtet mit einem Schussfaden verwebt werden, so dass der Schußfaden (S) im fertigen Gewebe eine Fadenzahl (x) aufweist, und das so erhaltene Gewebe thermisch behandelt wird.

9. Verfahren nach Anspruch 8, **dadurch gekennzeichnet, dass** die Differenz zwischen der Längung der Effektkomponente (A, FA) und der Verkürzung der Schrumpflcomponente (B) durch eine möglichst große Längung der Effektkomponente erzielt wird.

10. Verfahren nach einem der Ansprüche 8 oder 9, **dadurch** gekennzeichent, dass verschiedene Differentialschrumpfgarne (FAC, FBC) zur Musterung in wenigstens einem der sich kreuzenden Fadensysteme zusammengestellt werden.

11. Verfahren nach einem oder mehreren der Ansprüche 8 bis 10, **dadurch gekennzeichnet, dass** den Differentialschrumpfgarnen (C₃, C₄, C₅) Drehungen erteilt und in wenigstens eines der sich kreuzenden Fadensysteme wenigstens ein gedrehtes Differentialschrumpfgarn (C₃, C₄, C₅) eingebracht wird.

12. Verfahren nach einem oder mehreren der Ansprüche 8 bis 11, **dadurch gekennzeichnet, dass** das Gewebe nach dem Weben einer zweistufigen Wärmebehandlung zur Auslösung des Differentialschmmpfes im Garn (C) unterworfen wird.

13. Verfahren nach Anspruch 12, **dadurch gekennzeichnet, dass** das Gewebe nach dem Weben durch Wasser mit einer Temperatur von wenigstens 60°C geleitet und anschließend einer Heißluft von mehr als 120°C ausgesetzt wird.

14. Verfahren nach Anspruch 13, **dadurch gekennzeichnet, dass** das Gewebe nach dem Weben durch Wasser mit einer Temperatur von etwa 90°C geleitet und anschließend einer Heißluft von etwa 180°C ausgesetzt wird.

15. Verfahren nach einem oder mehreren der Ansprüche 8 bis 14, **dadurch gekennzeichnet, dass** das Gewebe mit Lauge nachbehandelt wird.

16. Verfahren nach einem oder mehreren der Ansprüche 8 bis 15, **dadurch gekennzeichnet, dass** die Oberfläche des Gewebes aufgeraut wird.

## Claims

1. A woven fabric wherein at least one of the yarn systems crossing each other comprises a differentially shrinking yarn C which is formed from at least one fancy component A which, when thermally treated, becomes irreversibly extended in length, and is formed from at least one shrink component B which, when thermally treated, becomes reduced in length, **characterized in that** components A and B are joined to each other by mingling knots and the number (y) of entangling ties per metre in the yarn C in the completed woven fabric is adjusted to the number of threads (x) of the crossing yarn system wherein the number (y) of mingling knots per metre in the yarn C, in dependence on the number of threads (x) in the crossing thread system, is within the range of ${y}_{min} \geq 98 + 0.7 ⁢ x$
where y is the number of knots per meter in the yarn C and x is the number of threads per cm, based on the completed woven fabric each.

2. The woven fabric according to claim 1, **characterized in that** the differentially shrinking yarn C is woven into as a warp yarn.

3. The woven fabric according to claim 1, **characterized in that** the differentially shrinking yarn C is woven into as a warp yarn and a weft yarn.

4. The woven fabric according to one or more of claims 1 to 3, **characterized in that** other intermediate threads (FC₄, FBC₃, FBC₄, FAC₃, FAC₄) or intermediate threads which present an alternate differential shrinkage are woven into between the differentially shrinking yarn (C₃, C₄).

5. The woven fabric according to claim 4, **characterized in that** the intermediate threads (FC₄, FBC₃, FBC₄, FAC₃, FAC₄) are arranged in a pattern.

6. The woven fabric according to one or more of claims 1 to 5, **characterized in that the** difference in length between the two components (A, FA) and (B, FB) is at least 25% in the completed woven fabric.

7. The woven fabric according to claim 6, **characterized in that** the magnitude of shrinkage of the shrinking component (B) is from 10% to 30% in the completed fabric.

8. A method for the manufacture of a woven fabric wherein at least one of the yam systems crossing each other comprises a differentially shrinking yam (C) which is formed from at least one fancy component A which, when thermally treated, becomes irreversibly extended in length, and is formed from at least one shrink component B which, when thermally treated, becomes reduced in length, **characterized in that** the components (A, FA, B, FB) are joined to each other by being air-jet mingled into a differentially shrinking yam (C, C₁, C₂, C₃, C₄, C₅, FAC, FBC) such as to have a number *yₘᵢₙ* > *98* + 0.7x in the completed woven fabric and, after being mingled, are woven together with a weft thread without being sized so that the weft thread (S) has a number of threads (x) in the completed fabric and the woven fabric thus obtained is thermally treated.

9. The method according to claim 8, **characterized in that** the difference between the extension in length of the fancy component (A, FA) and the reduction in length of the shrinking component (B) is achieved by an extension in length, which is as large as possible, for the fancy component.

10. The method according to any one of claims 8 or 9, **characterized in that** various differentially shrinking yarns (FAC, FBC) are combined to form patterns in at least one of the thread system crossing each other.

11. The method according to one or more of claims 8 to 10, **characterized in that** turns are imparted to the differentially shrinking yarns (C₃, C₄, C₅) and at least one turned differentially shrinking yam (C₃, C₄, C₅) is introduced into at least one of the thread systems crossing each other.

12. The method according to one or more of claims 8 to 11, **characterized in that** the woven fabric, after being woven, is subjected to a two-step thermal treatment to initiate the differential shrinkage in the yarn (C).

13. The method according to claim 12, **characterized in that** the woven fabric, after being woven, is passed through water of a temperature of at least 60°C and is exposed to hot air of more than 120°C subsequently.

14. The method according to claim 13, **characterized in that** the woven fabric, after being woven is passed through water of a temperature of about 90°C and is exposed to hot air of more than 180°C subsequently.

15. The method according to one or more of claims 8 to 14, **characterized in that** the woven fabric undergoes an after treatment with a liquor.

16. The method according to one or more of claims 8 to 15, **characterized in that** the surface of the woven fabric undergoes raising.

## Revendications

1. Tissu, du type selon lequel au moins l'un des systèmes de fibres entrecroisées contient un fil à rétrécissement différentiel C, qui est constitué d'au moins un composant à effet (A) qui s'allonge de manière irréversible par traitement thermique, ainsi que d'au moins un composant à rétrécissement B qui se raccourcit par traitement thermique, **caractérisé en ce que** les composants A et B sont reliés entre eux par des noeuds réalisés par turbulence à effet vortex et **en ce que** dans le tissu fini le nombre (y) des noeuds réalisés par turbulence à effet vortex et par mètre dans le fil C est harmonisé de manière complémentaire avec le titre du fil (x) du système de fibres entrecroisées, le nombre (y) des noeuds réalisés par turbulence à effet vortex et par mètre dans le fil C en fonction du titre du fil (x) dans le système de fibres entrecroisées étant dans le domaine exprimé par la relation : ${y}_{min} \geq 98 + 0 , 7 ⁢ x$
dans laquelle y désigne le nombre de noeuds par mètre dans le fil C et x le titre du fil par cm, considérés chaque fois par rapport au tissu fini.

2. Tissu selon la revendication 1, **caractérisé en ce que** le fil à rétrécissement différentiel C est tissé en tant que fil de chaîne.

3. Tissu selon la revendication 1, **caractérisé en ce que** le fil à rétrécissement différentiel est tissé en tant que fil de chaîne et comme fil de trame.

4. Tissu selon une ou plusieurs des revendications 1 à 3, **caractérisé en ce qu'**entre le fil à rétrécissement différentiel (C₃, C₄) sont tissés d'autres fils entrelacés (FC₄, FBC₃, FBC₄, FAC₃, FAC₄), ou des fils entrelacés qui présentent un autre rétrécissement différentiel.

5. Tissu selon la revendication 4, **caractérisé en ce que** les fils entrelacés sont disposés selon un patron ou motif.

6. Tissu selon une ou plusieurs des revendications 1 à 5, **caractérisé en ce que** la différence de longueur entre les deux composants (A, FA) et (B, FB) dans le tissu fini s'élève à au moins 25 %.

7. Tissu selon la revendication 6, **caractérisé en ce que** l'amplitude du rétrécissement du composant à rétrécissement (B) se situe de 10% à 30 % dans le tissu fini.

8. Procédé de fabrication d'un tissu, du type selon lequel au moins l'un des systèmes de fibres entrecroisées contient un fil à rétrécissement différentiel C, qui est constitué d'au moins un composant à effet (A) qui s'allonge de manière irréversible par traitement thermique, ainsi que d'au moins un composant à rétrécissement (B) qui se raccourcit par traitement thermique, **caractérisé en ce que** les composants (A, FA, B, FB) sont reliés entre eux au moyen d'un vortex engendré par un soufflage d'air, ainsi qu'avec un fil à rétrécissement différentiel (C, C₁, C₂, C₃, C₄, C₅, FAC, FBC), de telle façon qu'ils possèdent, dans le tissu fini, un nombre, à savoir yₘᵢₙ ≥ 98+0,7x, de noeuds de turbulence, et **en ce qu'**après le processus de vortex, le fil multi-nodulaire est employé en tant que chaîne de tissage et est tissé, sans ajustement du titre, avec un fil de trame, de telle façon que le fil de trame (S) dans le tissu fini présente un titre de fil (x) et **en ce que** le tissu ainsi obtenu est traité thermiquement.

9. Procédé selon la revendication 8, **caractérisé en ce que** la différence entre l'allongement du composant à effet (A, FA) et le raccourcissement du composant à rétrécissement (B) est réalisée par un allongement le plus grand possible du composant à effet.

10. Procédé selon l'une des revendications 8 ou 9, **caractérisé en ce que** divers fils à rétrécissement différentiel (FAC, FBC) sont combinés en vue d'obtenir des motifs dans au moins l'un des systèmes de fibres entrecroisées.

11. Procédé selon une ou plusieurs des revendications 8 à 10, **caractérisé en ce que** des mouvements de rotation sont transmis aux fils à rétrécissement différentiel (C₃, C₄, C₅) et **en ce que** dans au moins l'un des systèmes de fibres entrecroisées est introduit au moins un fil à rétrécissement différentiel (C₃, C₄, C₅) et ayant subi une rotation.

12. Procédé selon une ou plusieurs des revendications 8 à 11, **caractérisé en ce que** le tissu est soumis après le tissage à un traitement thermique en deux phases, en vue de l'activation du rétrécissement différentiel dans le fil (C).

13. Procédé selon la revendication 12, **caractérisé en ce que** le tissu est, après le tissage, dirigé vers de l'eau à température d'au moins 60 °C et est exposé ensuite à de l'air chaud à plus de 120 °C.

14. Procédé selon la revendication 13, **caractérisé en ce que** le tissu est, après le tissage, dirigé vers de l'eau à une température de l'ordre de 90 °C et est exposé ensuite à de l'air chaud à une température de l'ordre de 180 °C.

15. Procédé selon une ou plusieurs des revendications 8 à 14, **caractérisé en ce que** le tissu est traité subséquemment à la lessive de soude.

16. Procédé selon une ou plusieurs des revendications 8 à 15, **caractérisé en ce que** l'on confère de la rugosité à la surface du tissu.
